# EUROPÄISCHE PATENTSCHRIFT

(11) **EP 0 602 489 B1**
(45) Veröffentlichungstag und Bekanntmachung des Hinweises auf die Patenterteilung: **07.05.1997**
(21) Anmeldenummer: 93119600.0
(22) Anmeldetag: 04.12.1993
(51) Int. Cl.: D02G 3/46, D02G 3/22

(54) **Nähgarn aus Synthese- und/oder Naturfasern**
Sewing yarn made of synthetic and/or natural fibres
Fil à coudre en fibres synthétiques et/ou naturelles

(30) Priorität: 18.12.1992 DE 4243028; 22.07.1993 DE 4324610
(43) Veröffentlichungstag der Anmeldung: 22.06.1994
(73) Patentinhaber: Amann & Söhne GmbH & Co., D-74355 Bönnigheim (DE)
(72) Erfinder: Greifeneder, Karl, D-74074 Heilbronn (DE); Truckenmüller, Kurt, D-74076 Heilbronn (DE)
(74) Vertreter: Döring, Wolfgang, Dr.-Ing. Patentanwälte Hauck, Graalfs, Wehnert, Döring, Siemons

(56) Entgegenhaltungen:
- DE-A- 3 831 700
- DE-A- 4 035 908
- JOURNAL OF THE TEXTILE ASSOCIATION Januar 1989 , BOMBAY, INDIEN Seiten 25 - 27 SHARMA ET AL. 'Effect of SIRO Spinning on the Characteristics of Cotton Yarn'
- INDIAN JOURNAL OF TEXTILE RESEARCH Bd. 14 , Dezember 1989 , INDIEN Seiten 155 - 159 TARAFDER ET AL. 'Influence of controlled pretension of the core on the hairiness of cotton-nylon core-spun yarns'
- A.BARELLA 'THE HAIRINESS OF YARNS' Juni 1993 , TEXTILE PROGRESS , MANCHESTER, GB , XP000372651 * Seite 5 - Seite 10 * * Seite 35 - Seite 36 *

## Beschreibung

Die vorliegende Erfindung betrifft ein Nähgarn aus Synthese- und/oder Naturfasern.

Nähgarne sind in unterschiedlicher Konstruktion bekannt. So beschreibt beispielsweise die EP 0 295 601 B1 ein Nähgarn, das aus mindestens zwei, miteinander verwirbelten multifilen Garnkomponenten besteht. Die vorangemeldete und noch nicht veröffentlichte deutsche Patentanmeldung P 42 15 212.7 ist auf ein Coregarn gerichtet, das eine multifile Seele aufweist, wobei diese multifile Seele mit einer zweiten Garnkomponente unter Ausbildung des Coregarnes umsponnen ist. Die ebenfalls vorangemeldete und noch nicht veröffentlichte deutsche Patentanmeldung P 42 15 016 ist auf einen Nähzwirn gerichtet, der aus mindestens zwei, miteinander verzwirnten multifilen Garnkomponenten besteht.

Um die für ein Nähgarn erforderlichen Eigenschaften, insbesondere solche Eigenschaften, die für die spätere Verwendung des Nähgarnes erforderlich sind, zu erreichen, lehrt der vorstehend genannte Stand der Technik, daß die unterschiedlich konstruierten Nähgarne stets eine bestimmte spezifische Festigkeit aufzuweisen haben, die je nach Konstruktion des Nähgarnes zwischen 32 cN/tex und etwa 85 cN/tex liegt.

Der vorliegenden Erfindung liegt die Aufgabe zugrunde, ein Nähgarn aus Synthese- und/oder Naturfasern zur Verfügung zu stellen, das besonders gute Näheigenschaften besitzt.

Diese Aufgabe wird erfindungsgemäß durch ein Nähgarn mit den kennzeichnenden Merkmalen des Patentanspruchs 1 gelöst.

Das erfindungsgemäße Nähgarn aus Synthese- und/oder Naturfasern zeichnet sich dadurch aus, daß es eine definierte Haarigkeit (sh) aufweist, die zwischen 2,5 und 7,5, gemessen mit einem Uster-Garngleichmäßigkeitsprüfgerät UT3, liegt.

Überraschend konnte festgestellt werden, daß neben der Festigkeit die Haarigkeit des Nähgarnes einen entscheidenden Einfluß auf dessen Nähverhalten hat. Dies wird darauf zurückgeführt, daß immer nur dann ein optimales Nähverhalten sichergestellt ist, wenn ein Nähgarn eine bestimmte Rauhigkeit und Reibung in bezug auf Nähgarnführungsorgane an der Nähmaschine aufweist, wobei die Rauhigkeit und Reibung von einer vorgegebenen Garnhaarigkeit entscheidend mit beeinflußt wird. So konnte anhang von Nähversuchen festgestellt werden, daß bei einem völlig glatten Nähgarn, d.h. einem Nähgarn, dessen Haarigkeit unter 2,5 liegt, die für die Nähoperation erforderlichen Stichverschlingungen nicht gegeben sind, da bei einem derartigen Nähgarn die Schlinge nicht oder nur unvollständig ausgebildet werden. Weiterhin ist es mit einem derartig völlig glatten Nähgarn nicht möglich, an der Nähmaschine zwischen der eigentlichen Nähnadel und einer vom Nähgarn kontaktierten Scheibenbremse eine für die Nähoperation erforderlich Garnspannung aufzubauen, so daß ein derartig glattes, eine Haarigkeit unter 2,5 aufweisendes Nähgarn nicht störungsfrei näht. Auf der anderen Seite wurde festgestellt, daß sich ein Nähgarn mit einer Haarigkeit über 7,5 zu schnell an Garnleitorganen der Nähmaschine verhakt, so daß auch ein solches, eine hohe Haarigkeit (über 7,5) aufweisendes Nähgarn zu erheblichen Störungen des Nähprozesses führt. Weist hingegen das jeweilige Nähgarn die zuvor wiedergegebene Haarigkeit zwischen 2,5 und 7,5 auf, so besitzt ein derartiges erfindungsgemäßes Nähgarn hervorragende Näheigenschaften. Diese hervorragenden Näheigenschaften drücken sich insbesondere darin aus, daß die bruchhäufigkeit beim Nähen erheblich reduziert ist, so daß insbesondere auch bei einem multidirektionalen Nähen bei extrem hohen Nähgeschwindigkeiten bis zu 7.000 Stichen/Minute ein Reißen des Nähgarnes nicht auftritt. Auch lassen sich mit dem erfindungsgemäßen Nähgarn im Vergleich zu einem identischen Nähgarn, das jedoch eine andere Haarigkeit aufweist, eine zwischen 30 % und 70 % höhere Knopflochzahl herstellen, bevor das erfindungsgemäße Nähgarn reißt. Diese Verbesserungen des Nähverhaltens bei dem erfindungsgemäßen Nähgarn werden desweiteren noch darauf zurückgeführt, daß die Haarigkeit dem Nähgarn noch ein gewisses Volumen verleiht, so daß aufgrund der abstehenden Haare (Kapillaren) beim Nähvorgang Luft von dem Nähgarn mitgerissen wird, die ihrerseits wiederum eine Kühlung von solchen Elementen (Nadel, Führungselemente, Scheibenbremse) der Nähmaschine bewirkt, die infolge der hohen geschwindigkeiten durch den Kontakt mit dem Nähgarn extrem, beispielsweise auf Temperaturen von oberhalb 500 °C, erhitzt werden. Die hohe thermische Belastbarkeit des erfindungsgemäßen Nähgarnes drückt sich auch dadurch aus, daß bei Nähversuchen unter extremen Bedingungen, so zum Beispiel beim Nähen eines fünflagigen Köpers, im Vergleich zu einem konventionellen Nähgarn etwa 30 % längere Nähte erzeugt werden können, bis auch das erfindungsgemäße Nähgarn schmilzt.

Eine erste Ausführungsform des erfindungsgemäßen Nähgarnes sieht vor, daß das Nähgarn eine Haarigkeit zwischen 3,0 und 7,0 aufweist. Ein derartiges Nähgarn weist die bereits beschriebenen Vorteil in verstärktem Maße auf, so daß es hervorragend für alle Nähoperationen geeignet ist.

Bezüglich der Garnfeinheit des erfindungsgemäßen Nähgarnes ist festzuhalten, daß sich diese Garnfeinheit nach der jeweiligen Anwendung des Nähgarnes richtet. Üblicherweise variiert die effektive Garnfeinheit des erfindungsgemäßen Nähgarnes zwischen 150 dtex und 4.500 dtex, vorzugsweise zwischen 180 dtex und 2.400 dtex, wobei die zuvor angegebenen Haarigkeitswerte und Garnfeinheiten an solchen Nähgarnen bestimmt worden sind, wie diese als verkaufsfertiges Nähgarn in den Handel kommen. Mit anderen Worten handelt es sich somit hierbei um Werte, die am Fertigprodukt bestimmt worden sind, d.h. somit insbesondere an gefärbten, avivierten und für den Endverbrauch aufgemachten Nähgarnen.

Bezüglich der Konstruktion des erfindungsgemäßen Nähgarnes bestehen mehrere Möglichkeiten.

So sieht eine erste Ausführungsform des erfindungsgemäßen Nähgarnes vor, daß das erfindungsgemäße Nähgarn aus einem gezwirnten Fasergarn besteht, wobei vorzugsweise das gezwirnte Fasergarn aus mindestens zwei und insbesondere aus drei Garnkomponenten hergestellt ist, wobei jede Garnkomponente für sich vorgezwirnt ist. Hier hat sich gezeigt, daß insbesondere solche Garnkomponenten für die Herstellung des erfindungsgemäßen Nähgarnes der vorstehend angegebenen Haarigkeit eingesetzt werden können, bei denen für die Vorzwirnungen ein Drehungsbeiwert α zwischen 80 und 130 ausgewählt worden ist.

Der Drehungsbeiwert α ist wie folgt definiert: Bezüglich des Drehungsbeiwertes α, der ausgewählt wird, um die vorgezwirnten Garnkomponenten dann unter Ausbildung des erfindungsgemäßen Nähgarnes, das ein gezwirntes Fasergarn ist, zu verzwirnen, ist festzuhalten, daß hier diese Zwirndrehung einen Drehungsbeiwert α zwischen 80 und 150 aufweist. Hierdurch ist es dann insbesondere möglich, ein erfindungsgemäßes verzwirntes Fasergarn zu erstellen, das die zuvor wiedergegebenen Haarigkeit, insbesondere eine Haarigkeit zwischen 2,5 und 7,5 und vorzugsweise eine Haarigkeit zwischen 3,0 und 7,0, besitzt.

Bei einer zweiten Möglichkeit liegt das erfindungsgemäße Nähgarn als gezwirntes Coregarn vor. Hierbei weist das erfindungsgemäße gezwirnte Coregarn eine Seele auf, die aus mindestens einem multifilen Seelenmaterial besteht, wobei dieses Seelenmaterial mit einer zweiten Garnkomponente, vorzugsweise Fasern, umsponnen ist. Dieses Coregarn kann dann mit einer Zwirndrehung versehen werden, wobei in diesem Fall die Zwirndrehung einen Drehungsbeiwert α aufweist, der zwischen 120 und 180 variiert. Besonders geeignet ist es jedoch, wenn das erfindungsgemäße Coregarn aus mindestens zwei, vorzugsweise aus bis zu vier Coregarnkomponenten besteht, wobei jede Coregarnkomponente für sich vorgezwirnt ist.

Um die eingangs genannte Haarigkeit zu erreichen, bietet es sich an, hier die Vorzwirnung der Coregarnkomponenten so vorzunehmen, daß die Vorzwirnung einen Drehungsbeiwert α zwischen 90 und 140 aufweist.

Derartig vorgezwirnte Coregarnkomponenten werden dann unter Ausbildung eines Coregarnzwirnes miteinander verzwirnt, wobei hierfür eine Zwirndrehung ausgewählt wird, deren Drehungsbeiwert α zwischen 120 und 180 variiert.

Vorzugsweise werden für die zuvor wiedergegebene Coregarnkonstruktion als Seele multifile Garnkomponenten aus Polyester (Polyethylenterephthalat) ausgewählt, wobei der Einzelfilamenttiter dieser multifilen Seelenkomponenten zwischen 0,6 dtex und 6 dtex, insbesondere zwischen 1,5 dtex und 4 dtex, variiert. Die Filamentzahl der die Seele bildende multifilen Garnkomponente liegt zwischen 16 und 300, vorzugsweise zwischen 24 und 96, während für die Umspinnungskomponente Fasern ausgewählt werden, deren Stapellänge zwischen 15 mm und 120 mm, insbesondere zwischen 20 mm und 60 mm, liegt, wobei die Einzelfasern einen Einzelfasertiter zwischen 0,6 dtex und 4 dtex, vorzugsweise zwischen 0,8 dtex und 2 dtex, besitzen.

Eine weitere, besonders geeignete Konstruktion für das erfindungsgemäße Nähgarn sieht vor, daß hierbei das Nähgarn als verwirbeltes Garn ausgebildet ist, wobei die Herstellung eines derartigen Garnes beispielsweise in der eingangs genannten EP 0 295 601 B1 im Detail beschrieben ist. Hierbei weist ein derartiges verwirbeltes Nähgarn mindestens ein multifiles Seelenmaterial und mindestens ein multifiles Effektmaterial auf, wobei das verwirbelte Garn vorzugsweise mit einem Drehungsbeiwert α zwischen 40 und 120, insbesondere zwischen 50 und 80, verzwirnt ist. Bei einem derartigen multifilen verwirbelten Garn treten im Gegensatz zu den zuvor beschriebenen Ausführungsformen des erfindungsgemäßen Garnes keine abstehenden, nur einseitig eingebundenen Kapillaren auf, da das verwirbelte Garn keine Fasergarnkomponente enthält. Dennoch weist ein derartiges verwirbeltes Garn Bestandteile auf, die mit dem Garngleichmäßigkeitsprüfgerät UT3 erfaßt werden und die somit im Sinne der vorliegenden Erfindung unter den Begriff Haarigkeit fallen. Bei diesen Bestandteilen handelt es sich um über den Nähgarnkörper hinausragende Schlaufen und/oder Schlingen, die ggf. sich selbst überkreuzen und die in der Regel beidseitig im Garnkörper eingebunden sind.

Insbesondere dann, wenn das zuvor beschriebene verwirbelte Nähgarn neben den vorstehend mehrfach wiedergegebenen Haarigkeit zwischen 2,5 und 7,5 und insbesondere zwischen 3,0 und 7,0 noch solche Bestandteile aufweist, deren Anzahl zwischen 65 und 200 pro Meter liegt und die in einem Abstand von mindestens 0,5 mm vom Garnkörper abstehen und die durch das nachfolgend noch beschriebene optische Meßverfahren erfaßbar sind, weist ein derartiges verwirbeltes Nähgarn hervorragende Näheigenschaften auf. Diese werden darauf zurückgeführt, daß diese zusätzlichen Bestandteile das Volumen des Nähgarnes weiter erhöhen, so daß ein derartig voluminöses Nähgarn weitere Luft mitreißt, die eine zusätzliche Kühlung der mit dem Nähgarn in Kontakt tretenden Elemente der Nähmaschine bewirkt.

Vorzugsweise sind bei dem erfindungsgemäßen Nähgarn mindestens 85 %, insbesondere 95 %, der beim Verwirbeln gebildeten Schlingen nicht knotenartig zusammengezogen, so daß hierdurch sichergestellt ist, daß das erfindungsgemäße Nähgarn auch das zuvor angegebene Volumen aufweist.

Eine andere Ausführungsform des erfindungsgemäßen verwirbelten Nähgarnes sieht vor, daß hier das verwirbelte Nähgarn, daß die zuvor angegebene Haarigkeit aufweist, aus bis zu vier multifilen Seelenmaterialien und bis zu vier multifilen Effektmaterialien besteht.

Abhängig von dem jeweiligen Anwendungsgebiet weist das multifile Seelenmaterial eine Elementarfadenzahl zwischen 20 und 500, vorzugsweise zwischen 30 und 150, auf.

Bezüglich der Elementarfadenzahl des multifilen Effektmaterials ist bei verwirbelten Nähgarnen festzuhalten, daß die Elementarfadenzahl des multifilen Effektmaterials etwa 30 % bis 250 % der Elementarfadenzahl des Kernmaterials entspricht. Mit anderen Worten besitzt das multifile Effektmaterial eine Elementarfadenzahl, die etwa ein Drittel bis das Zweieinhalbfache der Elementarfadenzahl entspricht, die für das multifile Seelenmaterial vorgesehen ist.

Besonders gute Ergebnisse in bezug auf das Nähverhalten lassen sich mit solchen verwirbelten Nähgarnen erzielen, bei denen das Seelenmaterial einen Titer zwischen 80 dtex und 1.200 dtex, vorzugsweise einen Titer zwischen 100 dtex und 600 dtex, aufweist.

Bezüglich des Titers des multifilen Effektmaterials ist festzuhalten, daß der Titer etwa 15 % bis etwa 40 % des Titers des multifilen Seelenmaterials beträgt.

Besonders gute Eigenschaften in bezug auf die spätere Pflege eines mit dem erfindungsgemäßen Nähgarnes konfektionierten Teiles sind dann sichergestellt, wenn das erfindungsgemäße Nähgarn, das, wie bereits vorstehend ausgeführt ist, die Konstruktion eines Fasergarnes, eines umwundenen Coregarnes oder eines verwirbelten Nähgarnes aufweisen kann, einen Thermoschrumpf schrumpf bei 180 °C zwischen 0,4 und 5 % und/oder einen in Wasser bei 98 °C zwischen 0,2 % und 3 % besitzt. Hierdurch wird nämlich verhindert, daß Nähte bei einer späteren Pflegebehandlung des konfektionierten Teiles boldern oder sich in sonstiger unerwünschter Weise zusammenziehen.

Bei einer besonders geeigneten Ausführungsform des erfindungsgemäßen Nähgarnes weist das Garn eine Gleitwert auf, der zwischen 90 cN und 250 cN, insbesondere zwischen 140 cN und 225 cN, liegt. Hierbei wird der Gleitwert nach einem Meßverfahren bestimmt, wie dies nachfolgend bei den Ausführungsformen des erfindungsgemäßen Nähgarnes im Detail erläutert ist.

Bezüglich der spezifischen Festigkeit des erfindungsgemäßen Nähgarnes ist festzuhalten, daß das fertige Nähgarn, wie es in den Handel gelangt, eine spezifische Festigkeit aufweist, die zwischen 30 cN/tex und 80 cN/tex, insbesondere zwischen 35 cN/tex und 50 cN/tex, variiert.

Bezüglich des Fasersubstrates ist bei dem erfindungsgemäßen Nähgarn festzuhalten, daß hierfür insbesondere Polyesterfasern, Polyamid 6-Fasern, Polyamid 6.6-Fasern und/oder Baumwollfasern eingesetzt werden.

Die vorstehend wiedergegebenen Daten zur Haarigkeit, zur Garnfeinheit, zum Drehungsbeiwert der Zwirnung, der Anzahl der weiteren Bestandteile, der Elementarfadenzahl, der Schrumpfwerte, der spezifischen Festigkeit sowie der Gleitwerte beziehen sich, sofern nichts anderes im Text erwähnt ist, alle auf das fertige Nähgarn, wie dieses im Handel angeboten wird.

Um Nähgarne mit der zuvor angegebenen Haarigkeit bzw. einem gewünschten Gleitwert herstellen zu können, bestehen mehrere Möglichkeiten. So kann die gewünschte Haarigkeit bzw. ein erwünschter Gleitwert beispielsweise dadurch erreicht werden, daß bei dem verzwirnten Fasergarn die Stapellänge der hierfür eingesetzten Fasern, der Drehungsbeiwert der Vorzwirnung oder Zwirnung und/oder die Art und Menge der aufgetragenen Avivage variiert wird. Bei Coregarnen kann eine gewünschte Haarigkeit und ein erwünschter Gleitwert dadurch eingestellt werden, daß hierbei die Stapellänge der Umwindungskomponente, der Umwindungsgrad, die Art und Menge der Avivage sowie der Drehungsbeiwert der Zwirndrehung verändert wird, während bei verwirbelten Nähgarnen eine erwünschte Haarigkeit und/oder ein erwünschter Gleitwert dadurch eingestellt werden kann, daß hier die Spannungsverhältnisse beim Verwirbeln und/oder nach dem Verwirbeln und/oder die Art und/oder die Menge der aufgetragenen Avivage variiert werden. Darüber hinaus besteht bei allen Garnen noch die Möglichkeit, die Nähgarne entsprechend zu sengen, um so eine gewünschte Haarigkeit und einen vorgegebenen Gleitwert einzustellen.

Wie bereits vorstehend mehrfach erwähnt ist, weist das erfindungsgemäße Nähgarn vorzugsweise Polyestermultifilamente auf bzw. besteht aus diesen, wobei unter Polyesterim Rahmen der vorliegenden Anmeldung Polyethylenterephthalat verstanden wird.

Vorteilhafte Weiterbildungen des erfindungsgemäßen Nähgarnes sind in den Unteransprüchen angegeben.

Das erfindungsgemäße Nähgarn wird nachfolgend anhand von zwei Ausführungsbeispielen näher erläutert.

### Ausführungsbeispiel 1

Es wurde ein Nähgarnzwirn gesponnen, der eine Feinheit als verkaufsfertigen Zwirn von Nm 71,2 aufwies. Hierbei bestand der Zwirn aus zwei vorgezwirnten Coregarnkomponenten, wobei jede Coregarnkomponente eine multifilen Polyesterseele (74 f 24), die mit einer Polyesterstapelfaser mit einer Stapellänge von 38 mm umsponnen war, besaß. Jede Coregarnkomponente wurde vorgezwirnt mit einem Drehungsbeiwert α von 120 und hiernach unter Ausbildung des Nähzwirns ausgezwirnt, wobei der Drehungsbeiwert der Auszwirnung 167 betrug.

Die spezifische Festigkeit des vorstehend beschriebenen verzwirnten Coregarnes lag bei 42 cN/tex.

### Ausführungsbeispiel 2

Es wurde ein luftverwirbeltes Polyester-Nähgarn hergestellt, das als verkaufsfertiges Nähgarn einen Titer von 291 dtex und eine Elementarfadenzahl von 64 aufwies. Hierfür wurde ein Verfahren eingesetzt, wie dies in der EP 0 295 601 B1 beschrieben ist. Nach dem Verwirbeln wurde das Nähgarn gezwirnt, wobei der Drehungsbeiwert α für die Zwirnung 70 betrug. Die spezifische Festigkeit des verkaufsfertigen Nähgarnes lag bei 38 cN/tex.

Auf einem Uster-Garngleichmäßigkeitsprüfgerät vom Typ Uster UT3 wurden von den zuvor genannten Nähgarnen die Haarigkeit (sh) gemessen.

Desweiteren wurde die Haarigkeit von zwei Vergleichsgarnen, die nachfolgend als "Coregarn Standard" und "LB-Garn Standard" bezeichnet sind, gemessen. Hierbei unterschieden sich die zuvor genannten Vergleichsgarne von den Garnen gemäß Ausführungsbeispiel 1 und 2 dahingehend, daß diese Standardgarne zwar identische Endfestigkeiten aufwiesen aber beim "Coregarn Standard" eine Umspinnungskomponente verwendet wurde, die eine Stapellänge von 24 mm aufwies, während das "LB-Standardgarn" mit einer anderen Voreilung der Effektkomponente verwirbelt wurde.

Die Ergebnisse der Haarigkeitsmessung sind in der nachfolgenden Tabelle 1 wiedergegebenen:

**Tabelle 1**

| Material | Haarigkeit (h) |
|---|---|
| Ausführungsbeispiel 1 | 4,35 |
| Ausführungsbeispiel 2 | 6,3 |
| Coregarn Standard | 7,9 |
| LB-Garn Standard | 0,8 |

Desweiteren wurde von dem Nähgarn gemäß Ausführungsbeispiel 2 und dem LB-Standardgarn nach einem optischen Meßverfahren die Bestandteile ermittelt, die oberhalb von 0,5 mm über die Garnbasis herausragen. Die Ergebnisse dieser optischen Messung, bei der das Garn mit 300 m/min bei einer Vorspannung von 40 cN durch die Meßvorrichtung transportiert wurde, sind in der Tabelle 2 wiedergegeben. Die eingesetzte Meßvorrichtung wies eine Lichtschranke auf, die exakt 0,5 mm oberhalb der Garnbasis positioniert war, so daß durch Impulszählung die von der Garnbasis abstehenden Bestandteile gemessen werden konnten.

**Tabelle 2**

| Material | Bestandteile /m, Abstand von der Garnbasis :>0,5 mm |
|---|---|
| Ausführungsbeispiel 1 | 193 |
| LB-Garn Standard | 55 |

Desweiteren wurde der Gleitwert von den zuvor genannten vier Fertiggarnen bestimmt. Zur Messung des Gleitwertes wurde eine verchromte Scheibenbremse verwendet, die aus zwei Spannungsscheiben besteht, die mittels einer Schraubenfeder zusammengepreßt werden. Die Justierung des Federdruckes geschieht mit Hilfe eines Testfadens, wobei der Federdruck so eingestellt wird, daß der Testfaden einen Gleitwert von 180 cN anzeigt, wenn dieser mit einer Abzugsgeschwindigkeit von 2 m/min zwischen den beiden Spannungsscheiben transportiert wird. Der Testfaden ist ein standardisiertes Garn mit einer mittleren effektiven Stärke von dtex 121,5 x 3.

Die Ergebnisse der Gleitwertmessung sind der nachfolgenden Tabelle 3 zu entnehmen.

**Tabelle 3**

| Material | Gleitwert in cN |
|---|---|
| Ausführungsbeispiel 1 | 125 |
| Ausführungsbeispiel 2 | 149 |
| Coregarn Standard | 275 |
| LB-Garn Standard | 70 |

Von den zuvor genannten vier Nähgarnen wurde das Nähverhalten untersucht. Hierfür wurden die Nähgarne auf einer industriellen Nähmaschine mit einer Stichdichte von 6.000 Stichen/min in multidirektionaler Richtung so lange vernäht, bis ein Garnriß auftat. Die in Tabelle 4 wiedergegebenen Ergebnisse stellen Mittelwerte aus 10 Messungen/Garn dar.

**Tabelle 4**

| Material | Nähverhalten 6.000 Stiche/Minute m bis zum Garnriß |
|---|---|
| Ausführungsbeispiel 1 | nach 2.000 m abgebrochen, kein Garnriß |
| Ausführungsbeispiel 2 | nach 2.000 m abgebrochen, kein Garnriß |
| Coregarn Standard | nach 800 m Garnriß |
| LB-Garn Standard | keine einwandfreie Naht möglich |

## Patentansprüche

1. Nähgarn aus Synthese- und/oder Naturfasern, dadurch gekennzeichnet, daß das Nähgarn eine Haarigkeit zwischen 2,5 und 7,5, gemessen mit einem Uster-Garngleichmäßigkeitsprüfgerät UT3, aufweist.

2. Nähgarn nach Anspruch 1, dadurch gekennzeichnet, daß es eine Haarigkeit zwischen 3,0 und 7,0 besitzt.

3. Nähgarn nach Anspruch 1 oder 2, dadurch gekennzeichnet, daß das Garn eine effektive Garnfeinheit zwischen 150 dtex und 4.500 dtex, aufweist.

4. Nähgarn nach einem der vorangehenden Ansprüche, dadurch gekennzeichnet, daß das Garn ein gezwirntes Fasergarn oder ein gezwirntes Coregarn ist.

5. Nähgarn nach Anspruch 4, dadurch gekennzeichnet, daß das Garn aus mindestens zwei Garnkomponenten besteht, wobei jede Garnkomponente für sich vorgezwirnt ist.

6. Nähgarn nach Anspruch 5, dadurch gekennzeichnet, daß jede Garnkomponente des Fasergarnes für die Vorzwirnung einen Drehungsbeiwert α zwischen 80 und 130 aufweist.

7. Nähgarn nach Anspruch 4 oder 5, dadurch gekennzeichnet, daß das gezwirnte Fasergarn eine Zwirndrehung mit einem Drehungsbeiwert α zwischen 80 und 150 besitzt.

8. Nähgarn nach Anspruch 5, dadurch gekennzeichnet, daß jede den Corgarnzwirn bildende Garnkomponente für die Vorzwirnung einen Drehungsbeiwert α zwischen 90 und 140 aufweist.

9. Nähgarn nach Anspruch 4 oder Anspruch 8, dadurch gekennzeichnet, daß das gezwirnte Coregarn eine Zwirndrehung mit einem Drehungsbeiwert α zwischen 120 und 180 besitzt.

10. Nähgarn nach einem der Ansprüche 1 bis 3, dadurch gekennzeichnet, daß das Garn ein verwirbeltes Garn ist, daß mindestens ein multifiles Seelenmaterial und mindestens ein multifiles Effektmaterial umfaßt, wobei das verwirbelte Garn unter Ausbildung eines Zwirnes mit einem Drehungsbeiwert α zwischen 40 und 120, vorzugsweise 50 - 80, verzwirnt ist.

11. Nähgarn nach Anspruch 10, dadurch gekennzeichnet, daß das Garn zwischen 65 und 200 Garnbestandteile pro Meter aufweist, die von der Garnbasis mehr als 0,5 mm abstehen.

12. Nähgarn nach einem der Ansprüche 10 oder 11, dadurch gekennzeichnet, daß mindestens 85 %, vorzugsweise 95 %, der beim Verwirbeln gebildeten Schlingen nicht knotenartig zusammengezogen sind.

13. Nähgarn nach einem der Ansprüche 10 bis 12, dadurch gekennzeichnet, daß das Garn aus bis zu vier multifilen materialien und bis zu vier multifilen Effektmaterialien steht.

14. Nähgarn nach einem der Ansprüche 10 bis 13, dadurch gekennzeichnet, daß das multifile Seelenmaterial eine Elementarfadenzahl zwischen 20 und 500, vorzugsweise zwischen 30 und 150, aufweist.

15. Nähgarn nach einem der Ansprüche 10 bis 14, dadurch gekennzeichnet, daß das multifile Effektmaterial eine Elementarfadenzahl aufweist, die 30 % bis 250 % der Elementarfadenzahl des Kernmaterials beträgt.

16. Nähgarn nach einem der Ansprüche 10 bis 15, dadurch gekennzeichnet, daß das Seelenmaterial einen Titer zwischen 80 dtex und 1.200 dtex, vorzugsweise zwischen 100 und 600 dtex, aufweist.

17. Nähgarn nach einem der Ansprüche 10 bis 16, dadurch gekennzeichnet, daß der Titer des multifilen Effektmaterials etwa 15 % bis etwa 40 % des Titers des multifilen Seelenmaterials ausmacht.

18. Nähgarn nach einem der vorangehenden Ansprüche, dadurch gekennzeichnet, daß das Garn einen Thermoschrumpf bei 180 °C zwischen 0,4 % und 5 % und einen Kochschrumpf in Wasser (98 °C) zwischen 0,2 % und 3 %, besitzt.

19. Nähgarn nach einem der vorangehenden Ansprüche, dadurch gekennzeichnet, daß das Garn eine spezifische Festigkeit zwischen 30 cN/tex und 80 cN/tex, insbesondere zwischen 35 cN/tex und 50 cN/tex, aufweist.

20. Nähgarn nach einem der vorangehenden Ansprüche, dadurch gekennzeichnet, daß es Polyesterfasern, Polyamid6.-Fasern, Polyamid6.6.-Fasern und/oder Baumwollfasern besteht.

21. Nähgarn nach einem der vorangehenden Ansprüche, dadurch gekennzeichnet, daß das Garn einen Gleitwert zwischen 90 cN und 250 cN aufweist.

## Claims

1. A sewing thread, comprising synthetic and/or natural fibres, characterized in that said sewing thread provides a hairiness between 2,5 and 7,5, as measured with an Uster-yarn regularity tester UT3.

2. The sewing thread according to claim 1, characterized in that said sewing thread provides a hairiness between 3,0 and 7,0.

3. The sewing thread according to claim 1 or 2, characterized in that said sewing thread provides an effective yarn fineness between 150 dtex and 4500 dtex.

4. The sewing thread according to any of the preceding claims, characterized in that said sewing thread is a twisted spun yarn or a twisted core spun yarn.

5. The sewing thread according to claim 4, characterized in that said sewing thread comprises at least two yarn components, each of which yarn components is pre twisted.

6. The sewing thread according to claim 5, characterized in that each yarn component of the spun yarn provides a value of twist α for the pretwist between 80 and 130.

7. The sewing thread according to claim 4 or 5, characterized in that said twisted spun yarn has a ply twist with a value of twist α between 80 and 150.

8. The sewing thread according to claim 5, characterized in that each of the yarn components constituting the plied core spun yarn provides a value of twist α between 90 and 140 for the pretwist.

9. The sewing thread according to claim 4 or claim 8, characterized in that said twisted core spun yarn has a value of twist α between 120 and 180.

10. The sewing thread according to one of the claims 1 to 3. characterized in that said sewing thread is an intermingled yarn, comprising at least one multifile core material and at least one multifile effect material, said intermingled yarn being twisted to a plied yarn with a value of twist α between 40 and 120, preferably 50-80.

11. The sewing thread according to claim 10, characterized in that said sewing thread comprises between 65 and 200 yarn elements per meter which extend more than 0,5 mm from the yarn base.

12. The sewing thread according to one of the claims 10 or 11, characterized in that at least 85%, preferably 95%, of the loops being formed during the intermingling procedure are not drawn to knots.

13. The sewing thread according to one of the claims 10 to 12, characterized in that said sewing thread comprises up to four multifile core materials and up to four multifile effect materials.

14. The sewing thread according to one of the claims 10 to 13, characterized in that said multifile effect material provides a number of elementary filaments between 20 and 500, preferably between 30 and 150.

15. The sewing thread according to one of the claims 10 to 14, characterized in that said multifile effect material comprises a number of elementary filaments, which is 30 % to 250 % of the number of elementary filaments of the core material.

16. The sewing thread according to one of the claims 10 to 15, characterized in that said core material provides a titre between 80 dtex and 1,200 dtex, preferably between 100 and 600 dtex.

17. The sewing thread according to one of the claims 10 to 16, characterized in that the titre of the multifile effect material is about 15% to about 40 % of the titre of the multifile core material.

18. The sewing thread according to one of the preceding claims, characterized in that said sewing thread possesses a heat shrinkage at 180 °C between 0,4% and 5% and a boiling shrinkage in water (98°C) between 0,2 % and 3%.

19. The sewing thread according to one of the preceding claims, characterized in that said yarn possesses a specific strength between 30 cN/tex and 80 cN/tex, in particular between 35 cN/tex and 50 cN/tex.

20. The sewing thread according to one of the preceding claims , characterized in that said sewing thread consists of polyester fibres, polyamide 6.-fibres, polyamide 6.6-fibres and/or cotton fibres.

21. The sewing thread according to one of the preceding claims, characterized in that said sewing thread provides a slip friction value between 90 cN and 250 cN.

## Revendications

1. Fil à coudre en fibres synthétiques et/ou naturelles, caractérisé en ce que le fil à coudre présente un indice de chevelu, mesuré avec un appareil Uster UT3 de vérification de la régularité de fils, de 2,5 à 7,5.

2. Fil à coudre selon la revendication 1, caractérisé en ce qu'il présente un indice de chevelu de 3,0 à 7,0.

3. Fil à coudre selon les revendications 1 ou 2, caractérisé en ce que le fil présente une finesse effective du fil de 150 dtex à 4500 dtex.

4. Fil à coudre selon l'une des revendications précédentes, caractérisé en ce que le fil est un fil de fibres torsadé ou un fil à âme torsadé.

5. Fil à coudre selon la revendication 4, caractérisé en ce que le fil est constitué d'au moins deux composants de fil, chaque composant de fil étant pour sa part prétorsadé.

6. Fil à coudre selon la revendication 5, caractérisé en ce que chaque composant de fil du fil de fibres présente pour le prétorsadage un indice de torsion α de 80 à 130.

7. Fil à coudre selon les revendications 4 ou 5, caractérisé en ce que le fil de fibres torsadé présente une torsion de torsadage à un indice de torsion α de 80 à 150.

8. Fil à coudre selon la revendication 5, caractérisé en ce que chacun des composants du fil formant le fil à âme torsadé présente pour le prétorsadage un indice de torsion α de 90 à 140.

9. Fil à coudre selon la revendication 4 ou la revendication 8, caractérisé en ce que le fil à âme torsadé présente une torsion de torsadage à un indice de torsion α de 120 à 180.

10. Fil à coudre selon l'une des revendications 1 à 3, caractérisé en ce que le fil est un fil prétourbillonné qui comporte au moins un matériau multifilament d'âme et au moins un matériau multifilament d'effet, le fil tourbillonné étant torsadé à un indice de torsion α de 40 à 120, de préférence de 50 à 80, pour former un fil torsadé.

11. Fil à coudre selon la revendication 10, caractérisé en ce que le fil présente par mètre de 65 à 200 composants de fil qui débordent de plus de 0,5 mm de la base du fil.

12. Fil à coudre selon l'une des revendications 10 ou 11, caractérisé en ce qu'au moins 85%, et de préférence 95% des boucles formées lors du tourbillonnage ne sont pas serrées en forme de noeuds.

13. Fil à coudre selon l'une des revendications 10 à 12, caractérisé en ce que le fil est constitué de jusqu'à quatre matériaux multifilament d'âme et de jusqu'à quatre matériaux multifilament d'effet.

14. Fil à coudre selon l'une des revendications 10 à 13, caractérisé en ce que le matériau multifilament d'âme présente un nombre de fils élémentaires de 20 à 500, et de préférence de 30 à 150.

15. Fil à coudre selon l'une des revendications 10 à 14, caractérisé en ce que le fil multifilament d'effet présente un nombre de fils élémentaires qui vaut de 30% à 250% du nombre des fils élémentaires du matériau d'âme.

16. Fil à coudre selon l'une des revendications 10 à 15, caractérisé en ce que le matériau d'âme présente un titre de 80 dtex à 1200 dtex, et de préférence de 100 à 600 dtex.

17. Fil à coudre selon l'une des revendications 10 à 16, caractérisé en ce que le titre du matériau multifilament d'effet représente entre environ 15% et environ 40% du titre du matériau multifilament d'âme.

18. Fil à coudre selon l'une des revendications précédentes, caractérisé en ce que le fil présente un retrait thermique à 180°C de 0,4% à 5% et un retrait à la cuisson dans l'eau (98°C) de 0,2% à 3%.

19. Fil à coudre selon l'une des revendications précédentes, caractérisé en ce que le fil présente une résistance spécifique de 30 cN/tex à 80 cN/tex, et en particulier de 35 cN/tex à 50 cN/tex.

20. Fil à coudre selon l'une des revendications précédentes, caractérisé en ce qu'il est constitué de fibres de polyester, de fibres de polyamide 6, de fibres de polyamide 6,6 et/ou de fibres de coton.

21. Fil à coudre selon l'une des revendications précédentes, caractérisé en ce que le fil présente un coefficient de glissement de 90 cN à 250 cN.
